# EUROPÄISCHE PATENTSCHRIFT

(11) **EP 1 355 747 B1**
(45) Veröffentlichungstag und Bekanntmachung des Hinweises auf die Patenterteilung: **13.10.2004**
(21) Anmeldenummer: 02701238.4
(22) Anmeldetag: 21.01.2002
(51) Int. Cl.: B21B 37/44, B21B 45/02

(54) **VERFAHREN ZUM BEEINFLUSSEN DES PROFILS VON WALZBAND**
METHOD FOR ALTERING THE PROFILE OF A ROLLER STRIP
PROCEDE SERVANT A MODIFIER LE PROFIL DE FEUILLARD LAMINE

(30) Priorität: 01.02.2001 DE 10106273
(43) Veröffentlichungstag der Anmeldung: 29.10.2003
(73) Patentinhaber: SMS Demag AG, 40237 Düsseldorf (DE)
(72) Erfinder: SCHUNN, Konrad, Walter, 41352 Korschenbroich (DE)
(74) Vertreter: Meissner, Peter E., Dipl.-Ing.
(86) Internationale Anmeldenummer: PCT/DE2002/000254
(87) Internationale Veröffentlichungsnummer: WO 2002/060611

(56) Entgegenhaltungen:
- EP-A- 0 703 299
- EP-A- 0 850 704
- PATENT ABSTRACTS OF JAPAN vol. 005, no. 143 (M-087), 9. September 1981 (1981-09-09) -& JP 56 074301 A (SUMITOMO METAL IND LTD), 19. Juni 1981 (1981-06-19)
- PATENT ABSTRACTS OF JAPAN vol. 006, no. 134 (M-144), 21. Juli 1982 (1982-07-21) -& JP 57 058909 A (NIPPON STEEL CORP), 9. April 1982 (1982-04-09)
- DATABASE WPI Section Ch, Week 198033 Derwent Publications Ltd., London, GB; Class M21, AN 1980-57697C XP002159488 -& JP 55 086602 A (KAWASAKI STEEL CORP), 30. Juni 1980 (1980-06-30)
- PATENT ABSTRACTS OF JAPAN vol. 1999, no. 08, 30. Juni 1999 (1999-06-30) -& JP 11 057839 A (MITSUBISHI HEAVY IND LTD), 2. März 1999 (1999-03-02)
- PATENT ABSTRACTS OF JAPAN vol. 1998, no. 12, 31. Oktober 1998 (1998-10-31) -& JP 10 192903 A (SUMITOMO METAL IND LTD), 28. Juli 1998 (1998-07-28)

## Beschreibung

Die Erfindung betrifft ein Verfahren zum Beeinflussen des Profils von in mindestens einem Walzgerüst kalt zu walzendem Walzband.

Beim Kaltwalzen von Bändern treten in den Bandkantenbereichen gegenüber den Bandmittenbereichen unterschiedliche Belastungen auf, die die Konstanz der Dicke des Bandes über seine Breite nachteilig beeinflussen. Neben der über die Breite der Walzen entstehenden thermischen Bombierung und dem stärkeren Walzenverschleiss in den Bandkantenbereichen, die eine gegenüber der Bandmitte dickeres Kantenprofil hervorrufen würden, wird im wesentlichen durch das Materialquerfließverhalten in Bandbreitenrichtung ein starker Dickenabfall im Kantenbereich hervorgerufen. Diese durch das Materialfließverhalten bewirkten, gegen die Bandmitte dünneren Bandkantenprofile, werden als edge drops bezeichnet.

Eine Möglichkeit diese edge drops zu minimieren besteht gemäß der EP 0 776 710 A1 darin, die Walzenballen in den Bandkantenbereichen stärker zu kühlen. Hierdurch wird der Walzendurchmesser im Bandkantenbereich etwas verkleinert, so dass entsprechend sich der Walzspalt in diesen Bereichen vergrößert. Damit wird dem durch das Materialquerfließverhalten hervorgerufenen edge drop entgegengewirkt.

Eine entsprechende Walzspaltvergrößerung kann im Bandkantenbereich auch durch Abdrehen der Walzen an den Ballenenden erreicht werden.

Schließlich ist es auch bekannt, durch bandkantenorientiertes Verschieben der Arbeitswalzen auf die edge drop Bildung einzuwirken.

Wird der Bildung von edge drops nicht entgegengewirkt, so erreichen die gewalzten Bänder nicht die geforderte Banddickentoleranz über die gesamte Breite, so dass sie in dieser Form nicht verwendet werden können.
Notwendig ist dann eine weitere Bearbeitung, und zwar beispielsweise durch Besäumen der Kanten. Dies ist nicht nur ein zusätzlicher Arbeitsgang, sondern es. entstehen auch nicht unerhebliche weitere Kosten.

Der Erfindung liegt die Aufgabe zugrunde, ein Verfahren zu schaffen, mit dem das Entstehen von edge drops minimiert werden kann.

Gelöst wird diese Aufgabe durch die Merkmale des Patentanspruchs.

Dieses Abkühlen erfolgt durch Beaufschlagung der Bandkantenbereiche mit flüssigem Stickstoff.
Um die Abkühlung unter Berücksichtigung der üblicherweise hohen Walzgeschwindigkeiten möglichst schnell zu erreichen werden die Bandkantenbereiche durch beidseitig des Bandes angeordnete u-förmige Einhausungen geführt , innerhalb derer die Bandkantenbereiche mit dem Kühlmittel beaufschlagt werden.

Bei dem erfindungsgemäßen Verfahren werden die Bandkanten des ungewalzten Bandes somit vor dem Einlaufen in das oder das erste Walzgerüst auf eine tiefere Temperatur gebracht. Die Folge davon ist, dass das Walzgut an den Bandkantenbereichen härter wird, so dass es schwerer verformbar ist. Außerdem zieht es sich bei diesen niedrigen Temperaturen etwas zusammen, wird also dünner. Schließlich wirkt sich aber diese niedrige Temperatur der Bandkanten auch auf die damit in Berührung kommenden Ballenenden der Walzen aus, denn diese werden in diesem Bereich durch die starke Abkühlung im Durchmesser verringert.
Zusammen ergibt sich somit eine Summierung von Einflüssen, die dazu führen, dass das Band an den Bandkantenbereichen relativ zu dem mittleren bereich des Bandes weniger gewalzt wird, was folglich zu einer wesentliche Verringerung der edge drops führt.

Die erfindungsgemäße Lösung ist gegenüber den bekannten Verfahren besonders vorteilhaft, weil einerseits beispielsweise keine aufwendige Gestaltung der Walzgerüste notwendig ist, wie sie für die Arbeitswalzenverschiebung erforderlich wäre.
Andererseits erhöht sich durch oben genannten Einflüsse die Lebensdauer der Walzen und schließlich läßt sich die Einrichtung zur Kühlung der Bandkantenbereiche problemlos nachträglich installieren, ohne das Eingriffe in den Gesamtaufbau der Walzgerüste erforderlich sind.

Vor dem Walzgerüst oder bei mehreren aufeinanderfolgenden Gerüsten, vor dem ersten Walzgerüst, sind beidseitig des zu zu walzenden Bandes Kühlboxen angeordnet, die beim Durchlauf des Bandes dieses in den gegenüberliegenden Bandkantenbereichen auf eine tiefere Temperaturen bringen.
Mit diesen stark abgekühlten Bandkanten läuft das Band dann in das Walzgerüst ein und wird dort in üblicher Weise gewalzt, wobei durch die vorher beschriebenen Einflüsse, die Entstehung von edge drops unterbunden zumindest aber wesentlich verringert wird.

## Patentansprüche

1. Verfahren zum Beeinflussen des Profils von in mindestens einem Walzgerüst zu walzendem Walzband,
**dadurch gekennzeichnet,**
**dass** das Walzband vor dem Einlaufen in das oder das erste Walzgerüst an den gegenüberliegenden Bandkantenbereichen durch beidseitig des Bandes angeordnete u- förmige Einhausungen geführt wird, wobei die Bandkantenbereiche innerhalb dieser durch Beaufschlagung mit flüssigem Stickstoff stark abgekühlt werden.

## Claims

1. A method of controlling the profile of rolling strip to be rolled in at least one rolling stand, **characterised in that**, before entering the or the first rolling stand, the rolling strip is guided, on the opposing edge regions of the strip, through U-shaped housings arranged on either side of the strip, the edge regions of the strip being greatly cooled down inside the U-shaped housings by the action of liquid nitrogen.

## Revendications

1. Procédé destiné à influer sur le profil d'un feuillard à laminer dans au moins une cage de laminoir,
**caractérisé en ce que**, avant d'entrer dans la cage de laminoir ou la première cage de laminoir, le feuillard est guidé au niveau des zones de bordure de feuillard opposées à travers des logements en forme de U agencés des deux côtés du feuillard, les zones de bordure de feuillard à l'intérieur de ceux-ci étant fortement refroidies par l'apport d'azote liquide.
